# EUROPÄISCHE PATENTSCHRIFT

(11) **EP 1 013 810 B1**
(45) Veröffentlichungstag und Bekanntmachung des Hinweises auf die Patenterteilung: **18.08.2004**
(21) Anmeldenummer: 99125729.6
(22) Anmeldetag: 23.12.1999
(51) Int. Cl.: D04B 21/00

(54) **Wildlederartiges textiles Flächengebilde**
Suede like textile fabric
Etoffe textile à aspect du suéde

(30) Priorität: 23.12.1998 DE 19859871
(43) Veröffentlichungstag der Anmeldung: 28.06.2000
(73) Patentinhaber: TREVIRA GMBH, 60528 Frankfurt am Main (DE)
(72) Erfinder: Axelson, Erik, 86161 Augsburg (DE); Kühnhoff, Roswita, 86399 Bobingen (DE)
(74) Vertreter: Luderschmidt, Schüler & Partner GbR

(56) Entgegenhaltungen:
- EP-A- 0 452 607
- DE-B- 2 924 369
- FR-A- 2 512 081
- GB-A- 2 003 521
- US-A- 4 368 227
- US-A- 4 740 407

## Beschreibung

Die Erfindung betrifft ein wildlederartiges textiles Flächengebilde, ein Verfahren zur Herstellung desselben sowie dessen Verwendung.

Im allgemeinen gelangt bei der Herstellung von synthetischem Leder ein textiles Flächengebilde zum Einsatz, das dann insbesondere mit Polyurethanen ausgerüstet wird.

So wird in Chemiefasern/Textilindustrie, März 1984, S. 221 bis 222 eine Übersicht über synthetisches Leder gegeben und insbesondere über Mikrofaserwirbelvliese als textiles Flächengebilde als Grundlage für das Leder berichtet. Von Nachteil bei diesen Mikrofaserwirbelvliesen ist, daß die feinen Mikrofasern erst durch einen umständlichen Lösungsprozeß freigelegt werden, d.h. man behandelt eine Mehrkomponentenfaser mit einer sog. Insel-in-Meer-Struktur mit einem Lösungsmittel und löst die Meerkomponente heraus.

In der DE-A-2 310 211 wird ein wildlederartiges Produkt beschrieben, bei dem ein Gewebe die Funktion des textiles Flächengebildes übernimmt. Auch hier ist eine Imprägnierung mit einer Polyurethanlösung angegeben.

In der EP 0 238 476 B1 wird ein nubuk- bzw. velourslederartiges Substrat beschrieben, bei dem das textile Flächengebilde ein Kunstfaservlies sein kann, das ggf. mit einem Gewirke vernadelt ist und bei dem die Fasern des Vlieses teilweise aus der Oberfläche des Leders herausragen.

In der DE-AS-2 924 369 schließlich wird eine gerauhte Kettenwirkware beschrieben, bei der das textile Flächengebilde aus einer gerauhten Kettenwirkware besteht, bei der die florbildende Kette eine Bindung in Satin oder Samt aufweisen soll. Die Kettenwirkware kann zweischienig sein, wie aus dem Beispiel hervorgeht. Auch hier ist eine Imprägnierung insbesondere mit Polyurethanen erforderlich.

Obwohl bereits eine ganze Reihe von wildlederartigen Flächengebilden bekannt sind, die aus den verschiedensten textilen Flächengebilden aufgebaut sind, wie Vliesen, Geweben oder Gewirken oder auch Kombinationen derselben, besteht noch ein Bedürfnis nach verbesserten wildlederartigen Flächengebilden.

Aufgabe der Erfindung ist es deshalb, ein derartiges Flächengebilde zur Verfügung zu stellen, das sich einfach herstellen läßt, das einen wildlederartigen Griff und wildlederartiges Aussehen aufweist, das eine gute Luftdurchlässigkeit besitzt, das nicht mit einer Polyurethanimprägnierung oder -beschichtung versehen werden muß und das sich aufgrund seiner weichen Beschaffenheit und doch sehr guten mechanischen Eigenschaften für vielerlei Zwecke einsetzen läßt, insbesondere für Bekleidung und Bezugsstoffe.

Diese Aufgabe wird gelöst durch ein gewirktes wildlederartiges textiles Flächengebilde, das dadurch gekennzeichnet ist, daß das Gewirke dreischienig aufgebaut ist und die erste Schiene als Tuchlegung ausgebildet ist mit einer Legung 2-3/1-0, die zweite Schiene als Samtlegung mit einer Legung von 1-0/3-4 bis 1-0/5-6 und die dritte Legung als Trikotlegung 1-0/1-2, und daß in den drei Legungen unterschiedliche Garne eingesetzt sind, wobei die erste Legung einen Garnanteil von etwa 15 bis 40 Gew.-% des Flächengebildes aufweist und einen Garntiter von 30 bis 150 dtex aufweist mit einem Einzeltiter von 2 bis 4 dtex, die zweite Legung einen Gewichtsanteil von 30-80 % und einen Gesamttiter von 30-100 dtex bei einem feineren Einzeltiter von 0,5-2 dtex und die dritte Legung einen Gewichtsanteil von 5-40 % grobtitriger Garne von 2-50 dtex Einzeltiter und einen Gesamttiter bis zu 50, vorzugsweise 20 bis zu 50 dtex.

Besonders vorteilhaft bestehen die grobtitrigeren Garne aus Monofilen. Es ist vorteilhaft, wenn das Gewirke als Rohware eine dichte Einstellung mit etwas 26 bis 32 Maschen/cm aufweist. Bevorzugt weisen die eingesetzten Garne einen Thermoschrumpf bei 200 °C von 10 bis 25 % auf, wobei das grobtitrige Garn einen höheren Schrumpf aufweist als die anderen Garne. Bevorzugt sind die eingesetzten Garne für das gewirkte textile Flächengebilde Polyestergarne, insbesondere Garne aus Polyethylenterephthalat.

In einer bevorzugten Ausführungsform bestehen die eingesetzten Garne ganz oder teilweise aus schwer entflammbaren Polymeren, insbesondere aus schwer entflammbaren linearen Polyestern.

In einer besonders vorteilhaften Ausführungsform der Erfindung sind die eingesetzten Garne sortenrein. Vorzugsweise sind die Garne glatt. Je nach Einsatzgebiet können auch texturierte Garne eingesetzt werden, z. B. für Bekleidung. Das Flächengewicht der Rohware liegt vorzugsweise zwischen 75 und 350 g/m², wobei Flächengewichte von 100 und 350 g/m² für Bezugsstoffe und Flächengewichte von 75 bis 200 g/m² für Bekleidung besonders geeignet sind.

Gegenstand der Erfindung ist ferner ein Verfahren zur Herstellung von wildlederähnlichen textilen Flächengebilden auf der Basis von Gewirken durch Wirken, Rauhen und ggf. Scheren und Färben, das dadurch gekennzeichnet ist, daß ein dreischieniges Gewirke gebildet wird, wobei die erste Schiene als Tuchlegung ausgebildet ist, mit einer Legung 2-3/1-0, die zweite Schiene als Samtlegung mit einer Legung von 1-0/3-4 bis 1-0/5-6 und die dritte Legung als Trikotlegung 1-0/1-2 und in den drei Legungen unterschiedliche Garne eingesetzt werden, wobei die erste Legung einen Gamanteil von etwa 15-40 Gew.-% an dem Flächengebilde aufweist und einen Garntiter von 30-150 dtex mit einem Einzeltiter von 2-4 dtex, die zweite Legung einen Gewichtsanteil von 30-80 % und einem Gesamttiter von 30-100 dtex bei einem feineren Einzeltiter von 0,5-2 dtex und die dritte Legung einen Gewichtsanteil von 5-40 % grobtitriger Garne von 2-50 dtex Einzeltiter und einem Gesamttiter bis zu 50, vorzugsweise 20 bis zu 50 dtex und das auf diese Weise gebildete Gewirke mit einem Breiteneinsprung von mindestens 40 % bei einer entsprechenden Längung gerauht wird, ggf. anschließend im Strang gefärbt und auf dem Spannrahmen getrocknet, ggf. geschoren und gedämpft wird. Es kann vorteilhaft sein, das textile Flächengebilde mit einer wasser- und/oder ölabweisenden Ausrüstung zu versehen.

In einer besonders vorteilhaften Ausführungsform des erfindungsgemäßen Verfahrens werden Garne verwendet, die ganz oder teilweise aus flammfest gemachten Polymeren bestehen, insbesondere aus schwer entflammbaren linearen Polyestern. Derartige schwer entflammbare lineare Polyester sowie Verfahren zu deren Herstellung werden in den deutschen Patentschriften 23 46 787 und 24 54 189 beschrieben, worauf sich hier ausdrücklich bezogen wird.

Es ist vorteilhaft, bei Verwendung flammfester bzw. schwer entflammbarer Garne keine wasser- und/oder ölabweisende Ausrüstung zu benutzen.

Ein weiterer Gegenstand der Erfindung ist die Verwendung der erfindungsgemäßen wildlederartigen Flächengebilde als Bezugsstoffe und für Bekleidungszwecke, wobei für Bezugsstoffe ein Flächengewicht von 150 bis 350 und für Bekleidung ein Flächengewicht von 100 bis 200 g/m² bevorzugt wird.

Das dreischienige Gewirke mit den drei Schienen Tuchlegung, Samtlegung und Trikotlegung kann unter Einsatz von üblichen Kettenwirkautomaten hergestellt werden. Die einzelnen Legungen als solche sind dem Durchschnittsfachmann bekannt und werden z.B. in Textil- und Modelexikon, 7. vollständig überarbeitete und erweiterte Auflage, Deutscher Fachverlag von Alfons Hofer näher erläutert.

Während für die erste und zweite Schiene Multifilamentgarne besonders geeignet sind, insbesondere Polyestergarne, kommen bei der dritten Schiene bevorzugt Monofile zum Einsatz.

Der Aufbau eines erfindungsgemäßen wildlederartigen Flächengebildes kann nach folgenden Schema geschehen:

Legungsdaten:
L1: 2-3/1-0
L2: 1-0/4-5
L3: 1-0/1-2

Das Garn für L1 besteht aus einem Polyestergarn 50 dtex f20 (Trevira Type 616 der Trevira GmbH & Co. KG, Frankfurt am Main), L2 legt 76 dtex f64 (Trevira Type 616) und L3 legt 33dtex f1 (Trevira Type 610). Die Anzahl der Fäden beträgt 1160. Die Rohbreite beträgt 210cm, die Fertigbreite 120-125 cm, das Rohgewicht 214g/m², das Fertiggewicht 309 g/m², die Maschen/cm sind bei der Rohware 28 und bei der Fertigware 26. Die Maschinenfeinheit beträgt 28E. Als Maschine kommt ein üblicher Kettenwirkautomat zum Einsatz. Aufgrund der ersten Legung erhält das Material eine gute Rückseite, die sich beim Ausrüsten sehr gut behandeln läßt, und einen hervorragenden Breiteneinsprung beim Rauhen zeigt. Mit der zweiten Legung erhält man eine gute Florhöhe, einen weichen Griff, eine gute Optik, dadurch erhält das Produkt einen Wildledercharakter. Mit den ausgewählten Titern der Garne erreicht man ein Fertiggewicht von etwa 300 g/cm².

Die L3-Legung (Trikot) unterbricht die lange Unterlegung von L2, so daß keine Querrippen an der Oberfläche sichtbar sind. Darüber hinaus wird dadurch eine unregelmäßigere Oberfläche erreicht. Der Einsatz des Monofils verleiht dem Produkt einen besonderen Griff und eine Stabilität, die mit Gebilden gemäß dem Stand der Technik nicht zu erreichen sind.

Durch die Maschendichte und die besondere Legung erhält man eine dichte Rohware, die nicht lappig ist und auch nicht zu offen.

Dadurch, daß für alle drei Legungen Polyestergarne eingesetzt werden, und es sich somit um ein sortenreines textiles Gebilde handelt, kann das Produkt gut nach Gebrauch später recycelt werden.

Zum Rauhen können Maschinen des Typs Tambour Rauhmaschine mit Strichund Gegenstrichwalzen eingesetzt werden (z.B. Polifleece TRI-24, Fa. Sucker + Müller). Dabei wird eine Technologie analog der Kettenwirkveloursherstellung verwendet. Der Breiteneinsprung beträgt dabei mindestens 40 %.

So kann die unbehandelte Rohware auf der Tambour Rauhmaschine beispielsweise mit 12 Strich- und 12 Gegenstrichwalzen gerauht werden. Es versteht sich von selbst, daß je nach gewünschtem Rauheffekt die Behandlung abgewandelt werden kann.

Zum Färben der Flächengebilde können z. B. sogenannte Kurzflotten-Jet-Färbemaschinen (z. B. Düsenfärbemaschine HT 10, Fa. Theu) eingesetzt werden, d. h. Maschinen, die auch sonst bei Polyesterkettengewirken zum Färben verwendet werden.

Das Trocknen findet vorzugsweise auf einem Spann- und Fixierrahmen statt (z.B. eine Vorrichtung der Fa. Monforts). Dabei hat sich eine Trockentemperatur von 120-130 °C als besonders zweckmäßig erwiesen. Die Fläche wird gegenüber der Rohware in Breitenrichtungen um etwa 30 % schmaler eingestellt und in Längsrichtung um ca. 10 % gegenüber der Rohware gedehnt.

Für das ggf. durchzuführende Scheren werden Maschinen eingesetzt, wie sie zum Scheren von Kettenwirkvelours üblich sind (z.B. von der Fa. Monforts). Um eine entsprechende Egalität der gerauhten Warenoberfläche zu erreichen, wird die Ware auf der Schermaschine gespitzt.

Die erfindungsgemäßen textilen Flächengebilde können mit einer wasser- bzw. ölabweisenden Endausrüstung versehen werden. Diese kann z. B. auf einem Spann- und Fixierrahmen mit vorgeschaltetem Foulard durchgeführt werden. Dabei kann das Foulardieren mit einem sog. Oleophobiermittel (Fluorcarbon) durchgeführt werden. Die dabei zum Einsatz gelangenden Mengen des Oleophobiermittels bewegen sich im an sich üblichen Rahmen von etwa 5 % und werden im allgemeinen von den Textilhilfsmittelherstellern direkt angegeben. Durch die wasser- und ölabweisende Endausrüstung wird der Warencharakter des erfindungsgemäßen Gewirkes praktisch nicht verändert, d.h. das Material behält seinen wildlederartigen Charakter.

Bei Einsatz von flammfesten oder schwer entflammbaren Garnen hingegen, ist eine wasser- bzw. ölabweisende Endausrüstung überraschenderweise nicht erforderlich und sollte im allgemeinen sogar unterlassen werden.

Es war besonders überraschend, daß gemäß der Erfindung wildlederartige Flächengebilde mit so hervorragenden Eigenschaften zugänglich geworden sind. Das Produkt weist einen angenehmen Griff auf Es läßt sich sehr wirtschaftlich herstellen, eine Polyurethanbeschichtung ist nicht erforderlich, die Zahl der Arbeitsgänge ist sowohl bei dem Wirkvorgang als auch bei der Ausrüstung gering. Das Produkt zeigt einen hervorragenden wildlederartigen Griff und ein entsprechendes wildlederartiges optisches Verhalten. Es ist weich und atmungsaktiv, auf der Oberfläche zeichnen sich keine Maschenbilder ab, auch ist kein Schreibeffekt in der Warenoberfläche zu verzeichnen. Da die Gewirke aus sortenreinen Garnen wie Polyethylenterephthalat hergestellt werden können, sind sie auch hundertprozentig recyclebar.

## Patentansprüche

1. Gewirktes wildlederartiges textiles Flächengebilde, **dadurch gekennzeichnet, dass** das Gewirke dreischienig aufgebaut ist und die erste Schiene als Tuchlegung ausgebildet ist mit einer Legung 2-3/1-0, die zweite Schiene als Samtlegung mit einer Legung von 1-0/3-4 bis 1-0/5-6 und die dritte Legung als Trikotlegung 1-0/1-2 und dass in den drei Legungen unterschiedliche Garne eingesetzt sind, wobei die erste Legung einen Garnanteil von etwa 15-40 Gew.-% des Flächengebildes aufweist und einen Garntiter von 30-150 dtex aufweist mit einem Einzeltiter von 2-4 dtex, die zweite Legung einen Gewichtsanteil von 30-80 % und einem Gesamttiter von 30-100 dtex bei einem feineren Einzeltiter von 0,5-2 dtex und die dritte Legung einen Gewichtsanteil von 5-40 % grobtitriger Garne von 2-50 dtex Einzeltiter und einem Gesamttiter bis zu 50 dtex.

2. Gewirktes wildlederartiges textiles Flächengebilde nach Anspruch 1, **dadurch gekennzeichnet, dass** die dritte Legung einen Gesamttiter von 20-50 dtex aufweist.

3. Gewirkte wildlederartiges textiles Flächengebilde nach Anspruch 1 oder 2, **dadurch gekennzeichnet, dass** die grobtitrigeren Garne Monofile sind.

4. Gewirktes wildlederartiges textiles Flächengebilde nach einem der Ansprüche 1 bis 3, **dadurch gekennzeichnet, dass** das Gewirke als Rohware eine Maschendichte von 26 bis 32 Maschen/cm aufweist.

5. Gewirktes wildlederartiges textiles Flächengebilde nach mindestens einem der Ansprüche 1 bis 4, **dadurch gekennzeichnet, dass** die Garne einen Thermoschrumpf bei 200°C von 10 bis 25 % aufweisen.

6. Gewirktes wildlederartiges textiles Flächengebilde nach mindestens einem der Ansprüche 1 bis 5, **dadurch gekennzeichnet, dass** die Garne Polyestergarne insbesondere Polyethylenterephthalatgarne sind.

7. Gewirktes wildlederartiges textiles Flächengebilde nach mindestens einem der Ansprüche 1 bis 6, **dadurch gekennzeichnet, dass** die Garne ganz oder teilweise auf der Basis von flammfesten bzw. schwer entflammbaren Polymeren aufgebaut sind.

8. Gewirktes wildlederartiges textiles Flächengebilde nach Anspruch 7, **dadurch gekennzeichnet, dass** die schwer entflammbaren Polymere schwer entflammbare lineare Polyester sind.

9. Gewirktes wildlederartiges textiles Flächengebilde nach mindestens einem der Ansprüche 1 bis 8, **dadurch gekennzeichnet, dass** die Garne glatt sind.

10. Gewirktes wildlederartiges textiles Flächengebilde nach mindestens einem der Ansprüche 1 bis 8, **dadurch gekennzeichnet, dass** die Garne texturiert sind.

11. Gewirktes wildlederartiges textiles Flächengebilde nach mindestens einem der Ansprüche 1 bis 10, **dadurch gekennzeichnet, dass** das Gewirke als Rohware ein Flächengewicht von 75 - 350 g/m² aufweist.

12. Verfahren zur Herstellung eines wildlederartigen textilen Flächengebildes auf Basis von Gewirken durch Wirken, Rauhen und gegebenenfalls Scheren und Färben, **dadurch gekennzeichnet, dass** ein dreischieniges Gewirke gebildet wird, wobei die erste Schiene als Tuchlegung ausgebildet ist mit einer Legung 2-3/1-0, die zweite Schiene als Samtlegung mit einer Legung von 1-0/3-4 bis 1-0/5-6 und die dritte Legung als Trikotlegung 1-0/1-2 und dass in den drei Legungen unterschiedliche Garne eingesetzt werden, wobei die erste Legung einen Garnanteil von etwa 15-40 Gew.-% an dem Flächengebilde aufweist und einen Garntiter von 30-150 dtex aufweist mit einem Einzeltiter von 2-4 dtex, die zweite Legung mit einem Gewichtsanteil von 30-80 % und einen Gesamttiter von 30-100 dtex bei einem feineren Einzeltiter von 0,5-2 dtex und die dritte Legung einen Gewichtsanteil von 5-40 % grobtitrigerer Garne von 2-50 dtex Einzeltiter und einen Gesamttiter bis zu 50 dtex, und das auf diese Weise gebildete Gewirke mit einem Breiteneinsprung von mindestens 40 % bei einer entsprechenden Lagerung gerauht wird.

13. Verfahren zur Herstellung eines wildlederartigen textilen Flächengebildes nach Anspruch 12, **dadurch gekennzeichnet, dass** der Gesamttiter der dritten Legung 20-50 dtex beträgt.

14. Verfahren zur Herstellung eines wildlederartigen textilen Flächengebildes nach einem der Ansprüche 12 oder 13, **dadurch gekennzeichnet, dass** das Gewirke nach dem Rauhen im Strang gefärbt und auf dem Spannrahmen getrocknet wird.

15. Verfahren zur Herstellung eines wildlederartigen textilen Flächengebildes nach Anspruch 14, **dadurch gekennzeichnet, dass** das Gebilde nach dem Trocknen auf dem Spannrahmen geschoren und gedämpft wird.

16. Verfahren zur Herstellung eines wildlederartigen textilen Flächengebildes nach einem der Ansprüche 12 - 15, **dadurch gekennzeichnet, dass** die verwendeten Garne ganz oder teilweise aus flammfest gemachten bzw. schwer entflammbaren Polymeren bestehen.

17. Verfahren zur Herstellung eines wildlederartigen textilen Flächengebildes nach Anspruch 16, **dadurch gekennzeichnet, dass** man schwer entflammbare lineare Polyester verwendet.

18. Verfahren nach mindestens einem der Ansprüche 12 bis 17, **dadurch gekennzeichnet, dass** das Flächengebilde mit einer wasser- und/oder ölabweisenden Ausrüstung versehen wird.

19. Verfahren nach mindestens einem der Ansprüche 16 oder 17, **dadurch gekennzeichnet, dass** man schwer entflammbare oder flammfest gemachte Garne verwendet und die Flächengebilde nicht mit einer wasser- oder ölabweisenden Ausrüstung versehen sind.

20. Verwendung des gewirkten wildlederartigen textilen Flächengebildes nach mindestens einem der Ansprüche 1 bis 11 mit einem Flächengewicht der Rohware von 100 - 350 g/m² für Bezugsstoffe.

21. Verwendung des gewirkten wildlederartigen textilen Flächengebildes nach einem mindestens einem der Ansprüche 1 bis 11 mit einem Flächengewicht der Rohware von 75 - 200 g/m² für Bekleidungszwecke.

## Claims

1. Knitted suede type textile fabric, **characterised in that** the knitted fabric is built up on three bars, the first bar is designed as a cloth layer, with lapping of 2-3/1-0, the second bar as a velvet layer, with lapping of 1-0/3-4 to 1-0/5-6 and the third layer is designed as a tricot layer 1-0/1-2, and **in that** different yarns are used in the three layers, wherein the first layer exhibits a yarn proportion of approximately 15-40% by weight of the fabric and a yarn titre of 30-150 dtex, with an individual titre of 2-4 dtex, the second layer exhibits a proportion by weight of 30-80% and a total titre of 30-100 dtex, with a finer individual titre of 0.5-2 dtex, and the third layer exhibits a proportion by weight of 5-40% of coarse titre yarns with an individual titre of 2-50 dtex and a total title of up to 50 dtex.

2. Knitted suede type textile fabric according to claim 1, **characterised in that** the third layer exhibits a total titre of 20-50 dtex.

3. Knitted suede type textile fabric according to claim 1 or 2, **characterised in that** the coarse titre yarns are monofils.

4. Knitted suede type textile fabric according to one of claims 1 to 3, **characterised in that** the knitted fabric, as raw material, exhibits a mesh density of 26 to 32 meshes/cm.

5. Knitted suede type textile fabric according to at least one of claims 1 to 4, **characterised in that** the yarns exhibit heat shrinkage at 200°C of 10 to 25%.

6. Knitted suede type textile fabric according to at least one of claims 1 to 5, **characterised in that** the yarns are polyester yarns, in particular polyethylene terephthalate yarns.

7. Knitted suede type textile fabric according to at least one of claims 1 to 6, **characterised in that** the yarns are constructed wholly or partially on the basis of flame resistant or difficultly flammable polymers.

8. Knitted suede type textile fabric according to claim 7, **characterised in that** the difficulty flammable polymers are difficulty flammable linear polyesters.

9. Knitted suede type textile fabric according to at least one of claims 1 to 8, **characterised in that** the yarns are smooth.

10. Knitted suede type textile fabric according to at least one of claims 1 to 8, **characterised in that** the yarns are texturised.

11. Knitted suede type textile fabric according to at least one of claims 1 to 10, **characterised in that** the knitted fabric, as raw material, exhibits a weight per unit area of 75-350 g/m².

12. Method for manufacturing a suede type textile fabric on the basis of knitted fabrics by knitting, napping, and if necessary shearing and dyeing, **characterised in that** a three-bar knitted fabric is formed, wherein the first bar is designed as a cloth layer, with lapping of 2-3/1-0, the second bar as a velvet layer with lapping of 1-0/3-4 to 1-0/5-6, and the third layer is designed as a tricot layer of 1-0/1-2, and **in that** different yarns are used in the three layers, wherein the first layer exhibits a yarn proportion of approximately 15-40% by weight on the fabric and a yarn titre of 30-150 dtex, with an individual titre of 2-4 dtex, the second layer exhibits a proportion by weight of 30-80% and a total titre of 30-100 dtex, with a finer individual titre of 0.5-2 dtex, and the third layer exhibits a proportion by weight of 5-40% of coarser titre yarns with an individual titre of 2-50 dtex and a total titre of up to 50 dtex, and **in that** the knitted fabric thus formed is dressed with a shrinkage in width of at least 40% during suitable storage.

13. Method for manufacturing a suede type textile fabric according to claim 12, **characterised in that** the total titre of the third layer is 20-50 dtex.

14. Method for manufacturing a suede type textile fabric according to one of claims 12 or 13, **characterised in that** the knitted fabric is dyed in the skein after dressing and dried on the tentering frame.

15. Method for manufacturing a suede type textile fabric according to claim 14, **characterised in that** the fabric is shom and steamed on the tentering frame.

16. Method for manufacturing a suede type textile fabric according to one of claims 12 - 15, **characterised in that** the yarns used consist wholly or partially of polymers that have been rendered flame resistant or are difficultly flammable.

17. Method for manufacturing a suede type textile fabric according to daim 16, **characterised in that** difficultly flammable linear polyesters are used.

18. Method according to at least one of claims 12 to 17, **characterised in that** the fabric is provided with a water and/or oil repellent finish.

19. Method according to at least one of claims 16 or 17, **characterised in that** difficultly flammable yarns or yarns that have been rendered flame resistant are used, and **in that** the fabrics are not provided with a water or oil repellent finish.

20. Use of the knitted suede type textile fabric according to at least one of claims 1 to 11, with a weight per unit area of the raw material of 100-350 g/m² for upholstery fabric.

21. Use of the knitted suede type textile fabric according to at least one of claims 1 to 11, with a weight per unit area of the raw material of 75 - 200 g/m² for clothing purposes.

## Revendications

1. Etoffe textile tricotée d'aspect daim, **caractérisée en ce que** le tricot est construit au moyen de trois barres et la première barre est configurée comme drap avec une côte 2-3/1-0, la deuxième barre est configurée comme velours avec une côte 1-0/3-4 à 1-0/5-6 et la troisième barre est un demi-simple de 1-0/1-2 et **en ce qu'**on utilise des fils différents dans les trois plis, le premier pli présente un taux de filé d'environ 15-40 % en masse de l'étoffe et un titre de filé de 30-150 dtex avec un titre unitaire de 2-4 dtex, le deuxième pli présente un taux en masse de 30 à 80 % et un titre total de 30-100 dtex pour un titre unitaire plus fin de 0,5 à 2 dtex et le troisième pli présente un taux en masse de 5 à 40 % de filés à titre grossier avec un titre unitaire de 2 à 50 dtex et un titre total jusqu'à 50 dtex.

2. Etoffe textile tricotée d'aspect daim selon la revendication 1, **caractérisée en ce que** le troisième pli présente un titre total de 20 à 50 dtex.

3. Etoffe textile tricotée d'aspect daim selon la revendication 1 ou 2, caractérisée en que les filés à titre grossier sont des monofils.

4. Etoffe textile tricotée d'aspect daim selon l'une des revendications 1 à 3, caractérisée en que le tricot présente en tant que tissu écru un compte en mailles de 26 à 32 mailles/cm.

5. Etoffe textile tricotée d'aspect daim selon au moins l'une des revendications 1 à 4, caractérisée en que les filés présentent, à 200°C, un retrait thermique de 10 à 25 %.

6. Etoffe textile tricotée d'aspect daim selon au moins l'une des revendications 1 à 5, caractérisée en que les filés sont des filés de polyester, en particulier des filés de poly(téréphtalate d'éthylène).

7. Etoffe textile tricotée d'aspect daim selon au moins l'une des revendications 1 à 6, caractérisée en que les filés sont basés entièrement ou partiellement sur des polymères ignifugés ou difficilement inflammables.

8. Etoffe textile tricotée d'aspect daim selon la revendication 7, caractérisée en que les polymères difficilement inflammables sont des polyesters linéaires difficilement inflammables.

9. Etoffe textile tricotée d'aspect daim selon au moins l'une des revendications 1 à 8, caractérisée en que les filés sont lisses.

10. Etoffe textile tricotée d'aspect daim selon au moins l'une des revendications 1 à 8, caractérisée en que les filés sont texturés.

11. Etoffe textile tricotée d'aspect daim selon au moins l'une des revendications 1 à 10, caractérisée en que l'étoffe tricotée présente, en tant que toile écrue, une masse au mètre carré de 75 à 350 g/m².

12. Procédé pour la fabrication d'une étoffe textile d'aspect daim à base de tricot par tricotage, grattage et éventuellement tonture et teinture, **caractérisé en ce qu'**on forme un tissu au moyen de trois barres, la première barre est configurée comme drap avec une côte 2-3/1-0, la deuxième barre est un velours avec une côte 1-0/3-4 à 1-0/5-6 et la troisième barre est un demi-simple de 1-0/1-2 et qu'on utilise des fils différents dans les plis, le premier pli présente un taux de filé d'environ 15-40 % en masse de l'étoffe et un titre de filé de 30-150 dtex avec un titre unitaire de 2-4 dtex, le deuxième pli présente un taux en masse de 30 à 80 % et un titre total de 30-100 dtex pour un titre unitaire plus fin de 0,5 à 2 dtex et le troisième pli présente un taux en masse de 5 à 40 % de filés à titre grossier avec un titre unitaire de 2 à 50 dtex et un titre total jusqu'à 50 dtex, et on gratte le tricot formé de cette façon avec un retrait de largeur d'au moins 40 % pour un stockage approprié.

13. Procédé pour la fabrication d'une étoffe textile d'aspect daim selon la revendication 12, **caractérisé en ce que** le titre total du troisième pli est de 20 à 50 dtex.

14. Procédé pour la fabrication d'une étoffe textile d'aspect daim selon l'une des revendications 12 ou 13, **caractérisé en ce qu'**on teint le tricot en écheveaux après grattage et on le sèche sur rame élargisseuse.

15. Procédé pour la fabrication d'une étoffe textile d'aspect daim selon la revendication 14, **caractérisé en ce que** l'étoffe est tondue et vaporisée après séchage sur rame élargisseuse.

16. Procédé pour la fabrication d'une étoffe textile d'aspect daim selon l'une des revendications 12 à 15, **caractérisé en ce que** les filés utilisés sont constitués entièrement ou partiellement par des polymères ignifugés ou difficilement inflammables.

17. Procédé pour la fabrication d'une étoffe textile d'aspect daim selon la revendication 16, **caractérisé en ce qu'**on utilise des polyesters linéaires difficilement inflammables.

18. Procédé selon l'une des revendications 12 à 17, **caractérisé en ce que** l'étoffe est munie d'un apprêt hydrofuge et/ou oléofuge.

19. Procédé selon au moins l'une des revendications 16 ou 17, **caractérisé en ce qu'**on utilise des filés difficilement inflammables ou ignifugés et l'étoffe n'est pas munie d'un apprêt hydrofuge ou oléofuge.

20. Utilisation d'une étoffe textile tricotée d'aspect daim selon au moins l'une des revendications 1 à 11 ayant une masse par mètre carré de la toile écrue de 100 à 350 g/m² comme tissus d'ameublement.

21. Utilisation d'une étoffe textile tricotée d'aspect daim selon au moins l'une des revendications 1 à 11 ayant une masse par mètre carré de la toile écrue de 75 à 200 g/m² comme tissus d'habillement.
